# FASCICULE DE BREVET EUROPEEN

(11) **EP 3 990 588 B1**
(45) Date de publication et mention de la délivrance du brevet: **17.04.2024**
(21) Numéro de dépôt: 20736272.4
(22) Date de dépôt: 25.06.2020
(51) Int. Cl.: C10M 129/10, C10M 129/76, C10M 133/12, C10N 30/12, C10N 40/14, C10N 40/25

(54) **UTILISATION D'UN COMPOSÉ DE TYPE AMINE AROMATIQUE OU PHÉNOL STÉRIQUEMENT ENCOMBRÉ À TITRE D'ADDITIF ANTICORROSION DANS UNE COMPOSITION LUBRIFIANTE DESTINÉE À UN SYSTÈME DE PROPULSION D'UN VÉHICULE ÉLECTRIQUE OU HYBRIDE**
VERWENDUNG EINER STERISCH GEHINDERTEN AROMATISCHEN AMIN- ODER PHENOLVERBINDUNG ALS KORROSIONSSCHUTZADDITIV IN EINER SCHMIERMITTELZUSAMMENSETZUNG FÜR EIN ANTRIEBSSYSTEM EINES ELEKTRO- ODER HYBRIDFAHRZEUGS
USE OF A STERICALLY HINDERED AROMATIC AMINE OR PHENOL COMPOUND AS AN ANTI-CORROSION ADDITIVE IN A LUBRICANT COMPOSITION FOR A PROPULSION SYSTEM OF AN ELECTRIC OR HYBRID VEHICLE

(30) Priorité: 28.06.2019 FR 1907146
(43) Date de publication de la demande: 04.05.2022
(73) Titulaire: TotalEnergies OneTech, 92400 Courbevoie (FR)
(72) Inventeur: ZHANG, Shimin, 69360 Solaize (FR); EL-BAHI, Hakim, 69360 Solaize (FR); GUÉRIN, Julien, 69360 Solaize (FR)
(74) Mandataire: Cabinet Nony
(86) Numéro de dépôt international: PCT/EP2020/067822
(87) Numéro de publication internationale: WO 2020/260460

(56) Documents cités:
- WO-A1-2017/083243
- WO-A1-2019/036285
- US-A- 2 366 074
- US-A1- 2008 194 442

## Description

### Domaine technique

La présente invention concerne le domaine des compositions lubrifiantes pour un système de propulsion d'un véhicule électrique ou hybride. Elle concerne plus particulièrement l'utilisation de composés présentant au moins une fonction amine ou phénolique stériquement encombrée, pour améliorer les propriétés anti-corrosion d'une composition lubrifiante incorporant un ou plusieurs additif(s) anti-usure aminé(s) et/ou soufré(s).

L'évolution des normes internationales pour la réduction des émissions de CO₂, mais également pour la diminution de la consommation d'énergie, pousse les constructeurs automobiles à proposer des solutions alternatives aux moteurs à combustion.

L'une des solutions identifiées par les constructeurs automobiles consiste à remplacer les moteurs à combustion par des moteurs électriques. Les recherches pour la réduction des émissions de CO₂ ont donc mené au développement des véhicules électriques par un certain nombre de compagnies automobiles.

Par « véhicule électrique » au sens de la présente invention, on entend désigner un véhicule comprenant un moteur électrique comme unique moyen de propulsion à l'inverse d'un véhicule hybride qui comprend un moteur à combustion et un moteur électrique comme moyens de propulsion combinés.

Par « système de propulsion » au sens de la présente invention, on entend désigner un système comprenant les pièces mécaniques nécessaires à la propulsion d'un véhicule électrique. Le système de propulsion englobe ainsi plus particulièrement un moteur électrique, ou l'ensemble rotor-stator de l'électronique de puissance (dédié à la régulation de la vitesse), une transmission et une batterie.

D'une manière générale, il est nécessaire de mettre en oeuvre, dans les véhicules électriques ou hydrides, des compositions lubrifiantes, dites encore « les lubrifiants », à des fins principales de réduction des forces de frottement entre les différentes pièces du système de propulsion du véhicule, notamment entre les pièces métalliques en mouvement dans les moteurs. Ces compositions lubrifiantes sont en outre efficaces pour prévenir une usure prématurée voire un endommagement de ces pièces, et en particulier de leur surface.

Pour ce faire, une composition lubrifiante est classiquement composée d'une ou plusieurs huile(s) de base, auxquelles sont généralement associés plusieurs additifs dédiés à stimuler les performances lubrifiantes de l'huile de base, comme par exemple des additifs modificateurs de frottement, mais aussi à procurer des performances supplémentaires.

En particulier, des additifs dits « anti-usure » sont considérés afin de réduire l'usure des pièces mécaniques du moteur, et ainsi prévenir une dégradation de la durabilité du moteur. Il existe une grande variété d'additifs anti-usure, parmi lesquels on peut citer par exemple les dimercaptothiadiazoles, les polysulfures, notamment les oléfines soufrées, les phosphates d'amine, ou encore des additifs phospho-soufrés, comme les alkylthiophosphates métalliques, en particulier les alkylthiophosphates de zinc, et plus spécifiquement les dialkyldithiophosphates de zinc ou ZnDTP.

Parmi ces additifs anti-usure, sont notamment privilégiés les agents anti-usure aminés et/ou soufrés, à l'instar des dimercaptothiadiazoles, le dithiophosphate de zinc ou encore les polysulfures.

Malheureusement, ces additifs anti-usure aminés et/ou soufrés, tels que les dimercaptothiadiazoles, présentent l'inconvénient d'être corrosifs. Le problème de corrosion est particulièrement critique dans les systèmes de propulsion électrique. En particulier, une corrosion peut entraîner un risque de détérioration au niveau du bobinage du stator et rotor, des capteurs dans le système de propulsion, des électrovannes dans le système hydraulique, mais aussi des roulements situés entre le rotor et le stator d'un moteur électrique, généralement à base de cuivre, et donc particulièrement sensibles à la corrosion, ou encore des joints ou vernis présents dans le système de propulsion.

La présente invention vise précisément à pallier cet inconvénient.

En outre, pour pouvoir refroidir les systèmes de propulsion de véhicules électriques ou hybrides, il est impératif que le lubrifiant soit isolant afin d'éviter toute défaillance au niveau des composants électriques. En particulier, un lubrifiant conducteur peut entraîner un risque de fuite de courant électrique au niveau du bobinage du stator et rotor, ce qui réduit ainsi l'efficacité des systèmes de propulsion, et crée une éventuelle surchauffe au niveau des composants électriques, allant même jusqu'à détériorer le système. Il est donc crucial, dans le cadre de la mise en oeuvre de lubrifiants pour systèmes de motorisation de véhicules électriques ou hybrides, que les lubrifiants aient des bonnes propriétés « électriques » en plus de propriétés non corrosives.

La présente invention vise précisément à obtenir de telles propriétés.

US 2008/194442 A divulgue le procédé de lubrification d'une transmission ayant au moins un composant électromécanique et au moins un composant mécanique dans un seul boîtier comprenant la fourniture à la transmission d'une composition lubrifiante comprenant: (a) une huile de base; (b) un matériau contenant du phosphore soluble dans l'huile; et (c) un inhibiteur de corrosion.

### Résumé de l'invention

Plus précisément, la présente invention concerne l'utilisation d'au moins un composé présentant au moins une fonction amine ou phénolique stériquement encombrée, à titre d'additif anti-corrosion dans une composition lubrifiante, destinée à un système de propulsion d'un véhicule électrique ou hybride et comprenant un ou plusieurs additif(s) anti-usure aminé(s) et/ou soufré(s).

Les composés présentant au moins une fonction amine ou phénolique stériquement encombrée, en particulier présentant une unique fonction amine ou phénolique stériquement encombrée, sont désignés, dans la suite du texte, sous l'appellation « composés à fonction amine ou phénolique stériquement encombrée ».

Les composés à fonction amine ou phénolique stériquement encombrée, comme par exemple les amines aromatiques ou les phénols encombrés, notamment les alkylphénols, sont déjà décrits pour leur fonction en tant qu'agents anti-oxydants, par exemple dans des lubrifiants pour moteurs, comme décrit par exemple dans la demande WO 2006/064138. Ces agents anti-oxydants permettent généralement de retarder la dégradation de la composition en service. Cette dégradation peut notamment se traduire par la formation de dépôts, par la présence de boues ou par une augmentation de la viscosité de la composition. Les agents anti-oxydants sont aptes à capter des radicaux libres formés pendant l'usage du lubrifiant, permettant ainsi d'interrompre les réactions en chaîne susceptibles de conduire à l'accumulation d'acides.

A la connaissance des inventeurs, il n'a toutefois jamais été proposé de mettre en oeuvre ces composés, à titre d'additifs anti-corrosion, dans le cadre de l'utilisation d'un lubrifiant pour un système de propulsion d'un véhicule électrique ou hybride, pour pallier les effets de corrosion engendrés par la mise en oeuvre d'additif(s) anti-usure aminé(s) et/ou soufré(s). De manière surprenante, comme illustré dans l'exemple qui suit, les inventeurs ont constaté que de tels additifs à fonction amine ou phénolique stériquement encombrée, par exemple de type diarylamine, permettent de réduire efficacement les effets de corrosion induits par des additifs anti-usure aminés et/ou soufrés.

Ainsi, l'ajout d'au moins un composé à fonction amine ou phénolique stériquement encombrée, en particulier de type amine aromatique ou alkylphénol, permet avantageusement d'améliorer les propriétés anti-corrosion d'un lubrifiant comprenant un ou plusieurs additif(s) anti-usure aminé(s) et/ou soufré(s).

Par « additif anti-corrosion » au sens de la présente invention, on entend désigner un additif permettant de prévenir ou de réduire la corrosion des pièces métalliques. Un additif anti-corrosion mis en oeuvre dans une composition permet ainsi d'améliorer les propriétés dites « anti-corrosion » de cette composition.

La mise en oeuvre d'un ou plusieurs composé(s) à fonction amine ou phénolique stériquement encombrée selon l'invention, conjointement à un ou plusieurs additifs anti-usure aminés et/ou soufrés permet avantageusement d'accéder à une composition lubrifiante présentant conjointement de bonnes performances anti-usure, tout en s'affranchissant des problèmes de corrosion, discutés précédemment. Une composition selon l'invention présente ainsi à la fois de bonnes propriétés anti-usure et anti-corrosion.

Le pouvoir corrosif (ou corrodant) d'un composé peut être évalué selon un test étudiant la variation de la valeur de la résistance électrique d'un fil de cuivre d'un diamètre préétabli, en fonction de la durée d'immersion de ce fil au sein d'une composition comprenant, dans un milieu non corrosif, par exemple dans une ou plusieurs huiles de base, ledit composé à tester. On corrèle la variation de la valeur de cette résistance électrique directement avec la variation du diamètre du fil testé. Ainsi, dans le cadre de la présente invention, un composé est qualifié de « non-corrosif » lorsque la perte de diamètre du fil de cuivre étudié est inférieure ou égale à 2 µm après immersion pendant 80 heures, en particulier inférieure ou égale à 0,3 µm après immersion pendant 20 heures dans la composition comprenant ledit composé.

Les propriétés diélectriques d'un lubrifiant sont représentées notamment par la résistivité électrique et la perte diélectrique (tan δ), et elles peuvent être mesurées selon la norme IEC 60247.

La résistivité électrique représente la capacité du matériau à s'opposer à la circulation du courant électrique. Elle s'exprime en ohm-mètre (S2.m). La résistivité ne doit pas être faible pour éviter la conduction électrique.

Le facteur de dissipation électrique ou la tangente de l'angle de pertes permettent également de mesurer les propriétés d'un lubrifiant. L'angle de perte δ est l'angle complémentaire du déphasage entre la tension appliquée et le courant alternatif. Ce facteur traduit les pertes d'énergie par effet Joule. Les échauffements sont donc directement liés à la valeur de δ. Une huile transmission a typiquement une valeur de tan δ de l'ordre de l'unité à température ambiante. Un bon lubrifiant isolant doit maintenir un niveau faible de tan δ.

De manière avantageuse, le composé à fonction amine ou phénolique stériquement encombrée selon l'invention mis en oeuvre selon l'invention est choisi parmi les amines aromatiques, en particulier les composés de type diarylamine et plus particulièrement de type diphénylamine ; les phénols stériquement encombrés, en particulier les alkylphénols ; et leurs mélanges.

Selon un mode de réalisation préféré, le composé à fonction amine ou phénolique stériquement encombrée est choisi parmi les diphénylamines substituées, en particulier substituées sur au moins l'une des positions en *para* de la fonction amine, par au moins un groupement alkyle ou alcényle, comprenant de 1 à 12 atomes de carbone, de préférence de 3 à 10 atomes de carbone.

A titre d'exemple, il peut s'agir de la p,p'-butyl-octyl-diphénylamine.

Selon un autre mode de réalisation préféré, le composé à fonction amine ou phénolique stériquement encombrée est choisi parmi les composés comprenant un groupement phénol dont au moins un carbone vicinal du carbone portant la fonction alcool est substitué par au moins un groupement choisi parmi un groupe alkyle en C₁-C₁₀ éventuellement substitué et une fonction hydroxyle.

A titre d'exemple, il peut s'agir de l'octyl-3,5-di-tert-butyl-4-hydroxy-hydrocinnamate ou du 2,6-di-tert-butylphénol.

L'introduction, dans une composition lubrifiante destinée à un système de propulsion d'un véhicule électrique ou hybride, d'un ou plusieurs composé(s) à fonction amine ou phénolique stériquement encombrée selon l'invention autorise ainsi avantageusement la mise en oeuvre, dans la composition, d'additif(s) anti-usure aminé(s) et/ou soufré(s), tels que des dimercaptothiadiazoles, sans entraîner pour autant un effet corrosif indésirable.

Les additifs anti-usures aminés et/ou soufrés mis en oeuvre dans une composition lubrifiante selon l'invention sont plus particulièrement détaillés dans la suite du texte. Ils sont choisis de préférence parmi des additifs anti-usures aminés et soufrés. Il peut s'agir de préférence de composés de type thia(di)azoles, en particulier de dérivés de dimercaptothiadiazole.

Également, une composition convenant à l'invention présente l'avantage d'être aisée à formuler. Elle présente, outre de bonnes performances anti-usure et anticorrosion, une bonne stabilité, notamment à l'oxydation, ainsi que de bonnes propriétés en termes d'isolation électrique.

La présente divulgation concerne encore l'utilisation, pour lubrifier un système de propulsion d'un véhicule électrique ou hybride, en particulier pour la lubrification du moteur électrique et de l'électronique de puissance d'un véhicule électrique ou hybride, d'une composition lubrifiante comprenant :
- un ou plusieurs composés comprenant au moins une fonction amine ou phénolique stériquement encombrée tel(s) que défini(s) dans l'invention, à titre d'additif(s) anti-corrosion ; et
- un ou plusieurs additif(s) anti-usure aminé(s) et/ou soufré(s) tel(s) que défini(s) dans l'invention.

La présente divulgation a également pour objet un procédé de lubrification d'un système de propulsion d'un véhicule électrique ou hybride, comprenant au moins une étape de mise en contact d'au moins une pièce mécanique dudit système avec une composition lubrifiante comprenant au moins un composé à fonction amine ou phénolique stériquement encombrée tel que défini dans l'invention, à titre d'additif anti-corrosion et au moins un additif anti-usure aminé et/ou soufré tel que défini dans l'invention.

Avantageusement, une composition lubrifiante selon l'invention est mise en oeuvre pour lubrifier le moteur électrique lui-même, en particulier les roulements situés entre le rotor et le stator d'un moteur électrique, et/ou la transmission, en particulier le réducteur dans un véhicule électrique ou hybride.

D'autres caractéristiques, variantes et avantages de la mise en oeuvre des composés à fonction amine ou phénolique stériquement encombrée à titre d'additifs anti-corrosion selon l'invention, ressortiront mieux à la lecture de la description et des exemples qui vont suivre, donnés à titre illustratif et non limitatif de l'invention.

Dans la suite du texte, les expressions « compris entre ... et ... », « allant de ... à ... » et « variant de ... à ... » sont équivalentes et entendent signifier que les bornes sont incluses, sauf mention contraire.

### Brève description des dessins

[Fig 1] représente schématiquement un système de propulsion de véhicule électrique ou hybride.

### Description détaillée

### ADDITIFS ANTI-CORROSION A FONCTION AMINE OU PHENOLIQUE STERIOUEMENT ENCOMBREE

Comme précisé précédemment, l'additif mis en oeuvre à titre d'agent anti-corrosion selon l'invention, conjointement à un ou plusieurs additifs anti-usure aminés et/ou soufrés, dans une composition lubrifiante pour système de motorisation d'un véhicule électrique ou hybride, est un composé présentant au moins une fonction amine ou phénolique stériquement encombrée.

Comme évoqué précédemment, les composés à fonction amine ou phénolique stériquement encombrée, et plus particulièrement de type amine aromatique et phénol encombré, sont connus de l'homme du métier, dans le domaine des lubrifiants, pour leur action antioxydante. Ces composés sont aptes à agir comme inhibiteurs radicalaires.

Par fonction « stériquement encombrée », on entend signifier que la fonction est encombrée par effet ou contrainte stérique. Cet encombrement a notamment pour effet de rendre la fonction amine ou phénolique significativement moins nucléophile que la fonction amine ou phénolique non encombrée, et ainsi de prévenir des réactions d'addition nucléophile.

De tels composés ont par exemple été décrits dans les demandes WO 2006/064138, WO 2011/073960, etc.

Toutefois, comme indiqué précédemment, de tels composés n'ont jamais été proposés à titre d'additifs anti-corrosion dans un lubrifiant pour système de motorisation d'un véhicule électrique ou hybride, à des fins de réduire, voire d'inhiber, les effets de corrosion induits par la mise en oeuvre d'un ou plusieurs additifs anti-usure aminés et/ou soufrés.

Les composés à fonction amine encombrée sont choisis parmi les amines aromatiques, tels que définis dans la suite du texte.

Les composés à fonction phénolique encombrée sont choisis parmi les phénols stériquement encombrés, en particulier les alkylphénols, tels que définis dans la suite du texte.

Ainsi, le ou lesdits composés à fonction amine ou phénolique encombrée sont choisis parmi les amines aromatiques, les phénols stériquement encombrés, et leurs mélanges.

Les composés de type amine aromatique sont de formule :

[Chem 1] R₃R₄R₅N

dans laquelle R₃ et R₄ représentent, indépendamment l'un de l'autre, un atome d'hydrogène, un groupe aliphatique en C₁₋₂₀, de préférence en C₄₋₁₆, ou un groupe aromatique ou hétéroaromatique, monocyclique ou polycyclique condensé, substitué ou non substitué ; R₅ est un groupe aromatique ou hétéroaromatique, monocylique ou polycyclique condensé, non substitué ou portant au moins un substituant alkyle en C₁₋₂₀ ; ou
R₃ et R₅ forment conjointement un groupe aromatique ou hétéroaromatique, monocyclique ou polycyclique condensé.

Les amines aromatiques peuvent être plus particulièrement choisies parmi les diphénylamines substituées ou non substituées, les phénylnaphtylamines substituées ou non substituées, les phénothiazines substituées ou non substituées, les imidodibenzyles substituées ou non substituées, les N,N'diphényl(phénylènediamines) substituées ou non substituées, et leurs mélanges.

Selon un mode de réalisation particulièrement préféré, les composés à fonction amine encombrée sont choisies parmi les amines secondaires dont l'atome d'azote est relié à au moins un groupement aryle, de préférence à au moins un groupement phényle.

De préférence, le composé à fonction amine encombrée est choisie parmi les composés de type diarylamine, en particulier dont au moins l'un des groupes aryles est un phényle, et plus particulièrement les composés de type diphénylamine.

Ainsi, selon un mode de réalisation particulier, le composé à fonction amine encombrée est un composé de type amine aromatique choisi parmi les diarylamines, de préférence répondant à la formule :

[Chem 2] R₆-NH-R₇

dans laquelle R₆ et R₇ sont choisis, indépendamment l'un de l'autre, parmi :
- un groupement phényle, éventuellement substitué, de préférence en *para* de la fonction amine, par des groupements hydrocarbonés, en particulier choisis parmi des groupements alkyles ou alcényles, comprenant de 1 à 12 atomes de carbone, de préférence de 3 à 10 atomes de carbone ; et
- un groupe naphtyle, éventuellement substitué, de préférence *en para* de la fonction amine, par des groupements hydrocarbonés, en particulier choisis parmi des groupements alkyle ou alcényle, comprenant de 1 à 12 atomes de carbone, de préférence de 3 à 10 atomes de carbone.

Avantageusement, le composé à fonction amine encombrée est choisi parmi les composés diphénylamines, de préférence substitués, en particulier substitués sur au moins l'une des positions en *para* de la fonction amine, par au moins un groupement alkyle ou alcényle, comprenant de 1 à 12 atomes de carbone, de préférence de 3 à 10 atomes de carbone.

Autrement dit, le composé à fonction amine encombrée peut être avantageusement de formule (I) suivante : dans laquelle R₁ et R₂ sont choisis, indépendamment l'un de l'autre, parmi un atome d'hydrogène, des groupements alkyles ou alcényles, de préférence alkyles, linéaires ou ramifiés, comprenant de 1 à 12 atomes de carbone, de préférence de 3 à 10 atomes de carbone.

Selon un mode de réalisation particulier, le composé à fonction amine encombrée est de formule (I) précitée, dans laquelle l'un au moins des R₁ et R₂ est un groupement alkyle ou alcényle, de préférence alkyle, linéaire ou ramifié, comprenant de 1 à 12 atomes de carbone, de préférence de 3 à 10 atomes de carbone.

De préférence, il est de formule (I) précitée, dans laquelle R₁ et R₂ sont choisis, indépendamment l'un de l'autre, parmi des groupements alkyles ou alcényles, de préférence alkyles, linéaires ou ramifiés, comprenant de 1 à 12 atomes de carbone, de préférence de 3 à 10 atomes de carbone.

De préférence, R₁ et R₂ sont en position *para* de la fonction amine.

Autrement dit, le composé à fonction amine encombrée peut être avantageusement de formule (I') : dans laquelle R₁ et R₂ sont tels que définis précédemment.

Avantageusement, R₁ et R₂, identiques ou différents, représentent des groupements alkyles, linéaires ou ramifiés, en C₁ à C₁₂, de préférence en C₃ à C₁₀, par exemple choisis parmi des groupements octyle et butyle, linéaires ou ramifiés.

Les composés à fonction amine encombrée peuvent être disponibles dans le commerce, ou encore préparés selon des méthodes de synthèses connues de l'homme du métier.

A titre d'exemple, on peut citer la p,p'-butyl-octyl-diphénylamine.

Les composés à fonction amine ou phénolique encombrée peuvent encore être des composés de type phénol stériquement encombré.

Le composé à fonction phénolique encombrée est de formule (II') suivante : dans laquelle
au moins l'un des R¹ et R² représente un groupement alkyle en C₁-C₁₀, de préférence un groupement alkyle en C₁-C₆, de préférence un groupement alkyle en C₄, par exemple tert-butyle ; ou un groupe hydroxyle ;
n étant un entier compris entre 0 et 3 ;
R étant choisi, indépendamment les uns des autres, parmi des groupements alkyles en C₁-C₁₀, éventuellement substitués par un ou plusieurs groupements alcoxycarbonyle(s) en C₂ à C₁₀ tels qu'un groupement octyloxycarbonyle et /ou par un ou plusieurs groupements aryles, le ou les groupements aryle(s) étant eux-mêmes éventuellement substitués par un ou plusieurs groupes alkyles; et un groupement hydroxyle.

A titre d'exemples de composés de type phénol stériquement encombré, on peut citer le dit-butyl-2,6 méthyl-4 phénol (BHT), la t-butyl hydroquinone (TBHQ), le 2,6 et le 2,4 di-t-butyl phénol, le 2,4-diméthyl-6-t-butyl phénol, le pyrogallol, l'octyl-3,5-di-tert-butyl-4-hydroxy-hydrocinnamate, seuls ou en mélange.

De préférence, le composé de type phénol stériquement encombré est choisi parmi les composés, dits « alkylphénols », comprenant un groupement phénol présentant sur au moins une des positions *ortho* de la fonction hydroxyle, de préférence sur les deux positions *ortho,* un groupement alkyle à encombrement stérique, de préférence en C₁ à C₁₀, en particulier en C₁-C₆, en particulier un groupement alkyle en C₄, de préférence tert-butyle.

En particulier, il peut s'agir d'un composé de formule (II) précitée, en particulier de formule (II') précitée, dans laquelle au moins l'un des R¹ et R², voire les deux groupes R¹ et R², est(sont) choisi(s) parmi des groupements alkyles en C₁-C₁₀, de préférence des groupements alkyles en C₁-C₆, de préférence un groupement alkyle en C₄, de préférence tert-butyle.

Les composés à fonction phénolique encombrée peuvent être disponibles dans le commerce, ou encore préparés selon des méthodes de synthèses connues de l'homme du métier.

A titre d'exemple de composé de type phénol stériquement encombré préféré, on peut citer l'octyl-3,5-di-tert-butyl-4-hydroxy-hydrocinnamate ou le 2,6-di-tert-butylphénol. A titre d'exemple de composé de type phénol stériquement encombré encore plus préféré, on peut citer l'octyl-3,5-di-tert-butyl-4-hydroxy-hydrocinnamate.

Selon un mode de réalisation préféré, le composé de type amine aromatique ou phénolique stériquement encombrée est choisi parmi la p,p'-butyl-octyl-diphénylamine, l'octyl-3,5-di-tert-butyl-4-hydroxy-hydrocinnamate, le 2,6-di-tert-butylphénol, et leurs mélanges.

Selon un mode de réalisation encore plus préféré, le composé de type amine aromatique ou phénolique stériquement encombrée est choisi parmi la p,p'-butyl-octyl-diphénylamine, l'octyl-3,5-di-tert-butyl-4-hydroxy-hydrocinnamate, et leurs mélanges.

L'invention n'est pas limitée aux composés de type amine aromatique ou phénol encombré décrits ci-dessus. D'autres composés à fonction amine ou phénols stériquement encombré, notamment connus comme agents anti-oxydants, peuvent être mis en oeuvre à titre d'additifs anti-corrosion selon l'invention.

Dans le cadre de l'invention, on entend par :
- alkyle, un groupe aliphatique saturé, linéaire ou ramifié ; par exemple, un alkyle en Cₓ à C_{y} représente une chaîne hydrocarbonée de x à y atomes de carbone, linéaire ou ramifiée ;
- alcényle, un groupe aliphatique insaturé, linéaire ou ramifié ; par exemple, un groupe alcényle en Cₓ à C_{y} représente une chaîne carbonée insaturée de x à y atomes de carbone, linéaire ou ramifiée ;
- alcoxy, un radical -O-alkyle, dans lequel le groupe alkyle est tel que défini précédemment ;
- aryle, un groupe aromatique mono- ou polycyclique, en particulier comprenant entre 5 et 10 atomes de carbones. A titre d'exemple de groupe aryle, on peut citer les groupes phényle, tolyle ou naphtyle.

Avantageusement, le ou lesdits composés à fonction amine ou phénolique stériquement encombrée mis en oeuvre selon l'invention sont choisis parmi :
- les amines aromatiques, en particulier telle que décrites précédemment, notamment les diarylaromatiques, et plus particulièrement les diphénylamines, de préférence substituées, avantageusement en position *para* de la fonction amine, par au moins un groupement alkyle en C₁-C₁₂ ;
- les phénols stériquement encombrés, en particulier tels que définis précédemment, et de préférence les composés comprenant un groupement phénol dont au moins un carbone vicinal du carbone portant la fonction alcool est substitué par au moins un groupement alkyle en C₁-C₁₀, de préférence en C₁-C₆, notamment en C₄, en particulier tert-butyle ; et
- leurs mélanges.

Il est entendu, dans le cadre de la présente invention, qu'un composé à fonction amine ou phénolique stériquement encombrée peut être sous la forme d'un mélange d'au moins deux composés à fonction amine ou phénolique stériquement encombrée, par exemple d'un mélange d'au moins un composé à fonction amine stériquement encombrée et d'au moins un composé à fonction phénol stériquement encombrée.

Le ou les composés à fonction amine ou phénolique stériquement encombrée, en particulier tels que définis précédemment, peuvent être mis en oeuvre dans une composition lubrifiante selon l'invention, à raison de 0,01% à 5% en masse, en particulier de 0,1% à 3% en masse, et plus particulièrement de 0,1% à 1% en masse, par rapport à la masse totale de la composition lubrifiante.

De manière avantageuse, une composition lubrifiante considérée selon l'invention ne comprend pas d'autres additifs anti-corrosion distincts des composés à fonction amine ou phénolique stériquement encombrée. Selon un mode de réalisation particulier, une composition lubrifiante mise en oeuvre selon l'invention est exempte d'additif anti-corrosion de type triazole ou de type succinimide.

### COMPOSITION LUBRIFIANTE

### Additifs anti-usure aminés et/ou soufrés

Comme indiqué précédemment, une composition lubrifiante considérée selon l'invention comprend un ou plusieurs additifs anti-usure aminés et/ou soufrés.

Par « additif anti-usure aminé et/ou soufré », on entend désigner un additif choisi parmi les additifs anti-usure aminés, les additifs anti-usure soufrés et les additifs anti-usure aminés et soufrés.

Par « additif anti-usure », on entend désigner un composé qui, mis en oeuvre dans une composition lubrifiante, notamment une composition lubrifiante pour un système de propulsion d'un véhicule électrique ou hybride, permet d'améliorer les propriétés anti-usure de la composition.

L'additif anti-usure aminé et/ou soufré peut par exemple être choisi parmi les additifs de type thia(di)azole, en particulier dérivés de dimercaptothiadiazole ; les additifs polysulfures, notamment les oléfines soufrées, les phosphates d'amine, les additifs phospho-soufrés comme les alkylthiophosphates, et leurs mélanges.

### Additifs thia(di)azoles.

Selon un mode de réalisation particulièrement préféré, une composition lubrifiante considérée selon l'invention comprend au moins un additif anti-usure de type thia(di)azoles. Les composés de type thia(di)azoles sont des composés qui contiennent à la fois un atome de soufre et au moins un atome d'azote dans un cycle à cinq atomes. Les benzothiazoles sont un type particulier de thia(di)azoles. Ce terme thia(di)azole inclut, outre les composés cycliques contenant un atome de soufre et un atome d'azote par cycle à cinq atomes, également les thiadiazoles qui contiennent du soufre et deux atomes d'azote dans un tel cycle.

En particulier, les composés de type thia(di)azoles peuvent être choisis parmi des dérivés de benzothiazole, des dérivés de thiazole et des dérivés de thiadiazole.

De préférence, l'additif anti-usure peut être un dérivé de thiadiazole.

Les thiadiazoles sont des composés hétérocycliques comprenant deux atomes d'azote, un atome de soufre, deux atomes de carbones et deux doubles liaisons, de formule générale C₂N₂SH₂, pouvant exister sous les formes suivantes, respectivement : 1,2,3-thiadiazole ; 1,2,4-thiadiazole ; 1,2,5-thiadiazole ; 1,3,4-thiadiazole :

De préférence, le dérivé de thiadiazole est un dérivé du dimercaptothiadiazole.

Ainsi, selon un mode de réalisation particulièrement préféré, une composition lubrifiante selon l'invention comprend au moins un additif anti-usure choisi parmi les dérivés du dimercaptothiazole.

Par dérivé du dimercaptothiadiazole selon l'invention, on entend des composés chimiques dérivés des quatre molécules dimercaptothiadiazoles suivantes, ci-dessous : 4,5-dimercapto-1,2,3-thiadiazole, 3,5-dimercapto-1,2,4-thiadiazole, 3,4-dimercapto-1,2,5-thiadiazole, 2,5-dimercapto-1,3,4-thiadiazole, pris seules ou en mélange :

Les dérivés de dimercaptothiadiazole sont plus particulièrement des molécules ou mélange de molécules à base de 4,5-dimercapto-1,2,3-thiadiazole, 3,5-dimercapto-1,2,4-thiadiazole, 3,4-dimercapto-1,2,5-thiadiazole ou 2,5-dimercapto-1,3,4-thiadiazole, tels que représentés ci-dessus, dans lesquels au moins l'une des substitutions =S, voire les deux substitutions =S sur le cycle thiadiazole est remplacée par un substituant : dans lequel * représente la liaison avec un atome de carbone du cycle à 5 chaînons ; n représente un entier égal à 1, 2, 3 ou 4 ; et R₁ est choisi parmi un atome d'hydrogène, un groupe alkyle linéaire ou ramifié, saturé ou insaturé, comprenant de 1 à 24 atomes de carbone, de préférence de 2 à 18, plus préférentiellement de 4 à 16, encore plus préférentiellement de 8 à 12 ou un substituant aromatique.

En particulier, en prenant comme exemple le 2,5-dimercapto-1,3,4-thiadiazole, les dérivés du 2,5-dimercapto-1,3,4-thiadiazole sont des molécules de formules suivantes prises seules ou en mélange : dans lesquelles le ou les groupes R₁ représentent, indépendamment l'un de l'autre, des atomes d'hydrogène, des groupes alkyles ou alcényles linéaires ou ramifiés, comprenant de 1 à 24 atomes de carbone, de préférence de 2 à 18, plus préférentiellement de 4 à 16, encore plus préférentiellement de 8 à 12 ou des substituants aromatiques, n étant indépendamment l'un de l'autre des entiers égaux à 1, 2, 3 ou 4, de préférence n étant égal 1.

De préférence, R₁ représentent, indépendamment l'un de l'autre, des groupes alkyles linéaires, en C₁ à C₂₄, de préférence en C₂ à C₁₈, notamment en C₄ à C₁₆, plus particulièrement en C₈ à C₁₂ et de préférence en C₁₂.

Les dérivés du dimercaptothiadiazole utilisés dans la présente invention peuvent être disponibles dans le commerce, par exemple auprès des fournisseurs Vanderbilt, Rhein Chemie ou Afton.

### Additifs polysulfures

L'additif ou les additifs anti-usure aminés et/ou soufrés mis en oeuvre dans une composition lubrifiante selon l'invention peu(ven)t encore être choisi(s) parmi des additifs anti-usure soufrés de type polysulfure, en particulier des oléfines soufrées.

Les oléfines soufrées utilisées dans une composition lubrifiante selon l'invention peuvent être notamment des dialkyle sulfures représentés par la formule générale Rₐ-Sₓ-R_{b}, où Rₐ et R_{b} sont des groupes alkyles comportant de 3 à 15 atomes de carbone, préférentiellement de 1 à 5 atomes de carbone, préférentiellement 3 atomes de carbone, et x est un entier compris entre 2 et 6.

De préférence, l'additif polysulfure est choisi parmi les dialkyle trisulfures.

De préférence, l'additif anti-usure présent dans une composition mise en oeuvre selon l'invention est choisi parmi les additifs anti-usure aminés et soufrés, et avantageusement parmi les composés thia(di)azoles tels que décrits ci-dessus et plus préférentiellement parmi les dérivés du dimercaptothiadiazole.

Une composition lubrifiante considérée selon l'invention peut comprendre de 0,01% à 5 % en masse, en particulier de 0,1% à 3% en masse et plus particulièrement de 0,1% à 1% massique d'additif(s) anti-usure aminés et/ou soufrés, de préférence de type thia(di)azole et plus préférentiellement choisis parmi des dérivés du dimercaptothiadiazole.

La mise en oeuvre d'autres additifs anti-usures, connus notamment pour les lubrifiants pour système de propulsion, distincts d'additifs aminés et/ou soufrés, est envisageable, pour autant qu'ils n'affectent pas les propriétés conférées par la combinaison du ou desdits composé à fonction amine ou phénolique stériquement encombrée et du ou desdits additifs anti-usures aminés et/ou soufrés selon l'invention.

De préférence, une composition lubrifiante requise selon l'invention est exempte d'additif anti-usure autre que le ou lesdits additifs anti-usure aminés et/ou soufrés mis en oeuvre selon l'invention.

Selon un mode de réalisation particulièrement préféré, une composition lubrifiante considérée selon l'invention associe :
- un ou plusieurs composés à fonction amine ou phénolique stériquement encombrée, en particulier choisis parmi :
   . les amines aromatiques, en particulier telle que décrites précédemment, notamment les diarylaromatiques, et plus particulièrement les diphénylamines, de préférence substituées, avantageusement en position *para* de la fonction amine, par au moins un groupement alkyle en C₁-C₁₂ ;
   . les phénols stériquement encombrés, en particulier tels que définis précédemment, et de préférence les composés comprenant un groupement phénol dont au moins un carbone vicinal du carbone portant la fonction alcool est substitué par au moins un groupement alkyle en C₁-C₁₀, de préférence en C₁-C₆, notamment en C₄, en particulier tert-butyle ;
   et leurs mélanges ; et
- un ou plusieurs additifs anti-usure aminés et soufrés, de préférence choisis parmi des dérivés du dimercaptothiazole, en particulier tels que définis ci-dessus.

Une composition mise en oeuvre selon l'invention peut comprendre, outre un ou plusieurs additifs à fonction amine ou phénolique stériquement encombrée et un ou plusieurs additifs anti-usure aminé(s) et/ou soufré(s), en particulier tels que définis précédemment, une ou plusieurs huiles de base, ainsi que d'autres additifs, classiquement considérés dans les compositions lubrifiantes.

### Huiles de base

Une composition lubrifiante considérée selon l'invention peut ainsi comprendre une ou plusieurs huiles de base.

Ces huiles de base peuvent être choisies parmi les huiles de base conventionnellement utilisées dans le domaine des huiles lubrifiantes, telles que les huiles minérales, synthétiques ou naturelles, animales ou végétales ou leurs mélanges.

Il peut s'agir d'un mélange de plusieurs huiles de base, par exemple un mélange de deux, trois, ou quatre huiles de base.

Les huiles de base des compositions lubrifiantes considérées selon l'invention peuvent être en particulier des huiles d'origines minérales ou synthétiques appartenant aux groupes I à V selon les classes définies dans la classification API (ou leurs équivalents selon la classification ATIEL) et présentées dans le tableau 1 ci-dessous ou leurs mélanges.

**[Tableau 1]**

| | Teneur en saturés | Teneur en soufre | Indice de viscosité (VI) |
|---|---|---|---|
| Groupement I | < 90 % | > 0,03 % | 80 ≤VI < 120 |
| Huiles minérales | | | |
| Groupement II | ≥90 % | ≤0,03 % | 80 ≤VI < 120 |
| Huiles hydrocraquées | | | |
| Groupement III | ≥90 % | ≤0,03 % | ≥120 |
| Huiles hydrocraquées ou hydro-isomérisées | | | |
| Groupement IV | Polyalphaoléfines (PAO) | | |
| Groupement V | Esters et autres bases non incluses dans les groupes I à IV | | |

Les huiles de base minérales incluent tous types d'huiles de base obtenues par distillation atmosphérique et sous vide du pétrole brut, suivies d'opérations de raffinage telles qu'extraction au solvant, désalphatage, déparaffinage au solvant, hydrotraitement, hydrocraquage, hydroisomérisation et hydrofinition.

Des mélanges d'huiles synthétiques et minérales, pouvant être biosourcées, peuvent également être employés.

Il n'existe généralement aucune limitation quant à l'emploi d'huiles de base différentes pour réaliser les compositions mises en oeuvre selon l'invention, si ce n'est qu'elles doivent avoir des propriétés, notamment en termes de viscosité, d'indice de viscosité, ou de résistance à l'oxydation, adaptées à une utilisation pour des systèmes de propulsion d'un véhicule électrique ou hybride.

Les huiles de bases des compositions mises en oeuvre selon l'invention peuvent également être choisies parmi les huiles synthétiques, telles certains esters d'acides carboxyliques et d'alcools, les polyalphaoléfines (PAO), et les polyalkylène glycol (PAG) obtenus par polymérisation ou copolymérisation d'oxydes d'alkylène comprenant de 2 à 8 atomes de carbone, en particulier de 2 à 4 atomes de carbone.

Les PAO utilisées comme huiles de base sont par exemple obtenues à partir de monomères comprenant de 4 à 32 atomes de carbone, par exemple à partir d'octène ou de décène. La masse moléculaire moyenne en poids de la PAO peut varier assez largement. De manière préférée, la masse moléculaire moyenne en poids de la PAO est inférieure à 600 Da. La masse moléculaire moyenne en poids de la PAO peut également aller de 100 à 600 Da, de 150 à 600 Da, ou encore de 200 à 600 Da.

Avantageusement, l'huile ou les huiles de base de la composition mise en oeuvre selon l'invention sont choisies parmi les polyalphaoléfines (PAO), les polyalkylène glycol (PAG) et les esters d'acides carboxyliques et d'alcools.

Selon un mode de réalisation alternatif, l'huile ou les huiles de base de la composition mise en oeuvre selon l'invention peuvent être choisies parmi les huiles de base du groupe II ou III. Il appartient à l'homme du métier d'ajuster la teneur en huile de base à mettre en oeuvre dans une composition convenant à l'invention.

Une composition lubrifiante considérée selon l'invention peut comprendre au moins 50 % en masse d'huile(s) de base par rapport à sa masse totale, en particulier de 60 à 99 % en masse d'huile(s) de base, par rapport à sa masse totale.

### Additifs complémentaires

Une composition lubrifiante convenant à l'invention peut également comprendre en outre tous types d'additifs, distincts des additifs à fonction amine ou phénolique stériquement encombrée et des additifs anti-usure aminé(s) et/ou soufré(s) définis dans le contexte de la présente invention, adaptés à une utilisation dans un lubrifiant pour système de propulsion d'un véhicule électrique ou hybride.

Il est entendu que la nature et la quantité d'additifs mis en oeuvre sont choisies de manière à ne pas affecter les propriétés en termes de performances anti-usure et anti-corrosion conférées par la combinaison du ou desdits composé à fonction amine ou phénolique stériquement encombrée et du ou desdits additifs aminé(s) et/ou soufré(s) mise en oeuvre selon l'invention.

De tels additifs, connus de l'homme du métier dans le domaine de la lubrification et/ou du refroidissement des systèmes de propulsion de véhicules électriques ou hybrides, peuvent être choisis parmi les modificateurs de frottements, les détergents, les additifs extrême-pression, les agents anti-mousse, les additifs abaisseurs de point d'écoulement, les dispersants, les antioxydants distincts des composés à fonction amine ou phénolique stériquement encombrée selon l'invention, les abaisseurs du point d'écoulement, les agents anti-mousse et leurs mélanges.

Avantageusement, une composition convenant à l'invention comprend au moins un additif additionnel choisi parmi les modificateurs de frottements, les détergents, les additifs extrême-pression, les agents anti-mousse, les additifs abaisseurs de point d'écoulement, les dispersants, les antioxydants distincts des composés à fonction amine ou phénolique stériquement encombrée selon l'invention, et leurs mélanges.

Ces additifs peuvent être introduits isolément et/ou sous la forme d'un mélange à l'image de ceux déjà disponibles à la vente pour les formulations de lubrifiants commerciaux pour moteurs de véhicules, de niveau de performance tels que définis par l'ACEA (Association des Constructeurs Européens d'Automobiles) et/ou l'API (American Petroleum Institute), bien connus de l'homme du métier.

Une composition lubrifiante convenant à l'invention peut comprendre au moins un additif modificateur de frottement. L'additif modificateur de frottement peut être choisi parmi un composé apportant des éléments métalliques et un composé exempt de cendres. Parmi les composés apportant des éléments métalliques, on peut citer les complexes de métaux de transition tels que Mo, Sb, Sn, Fe, Cu, Zn dont les ligands peuvent être des composés hydrocarbonés comprenant des atomes d'oxygène, d'azote, de soufre ou de phosphore. Les additifs modificateurs de frottement exempt de cendres sont généralement d'origine organique et peuvent être choisis parmi les monoesters d'acides gras et de polyols, les amines alcoxylées, les amines grasses alcoxylées, les époxydes gras, les époxydes gras de borate ; les amines grasses ou les esters de glycérol d'acide gras. Selon l'invention, les composés gras comprennent au moins un groupement hydrocarboné comprenant de 10 à 24 atomes de carbone.

Une composition lubrifiante convenant à l'invention peut comprendre de 0,01 à 2 % en poids ou de 0,01 à 5 % en poids, préférentiellement de 0,1 à 1,5 % en poids ou de 0,1 à 2 % en poids d'additif modificateur de frottement, par rapport au poids total de la composition. Une composition lubrifiante mise en oeuvre selon l'invention peut comprendre au moins un additif antioxydant distinct des composés à fonction amine ou phénolique stériquement encombrée, tels que définis selon l'invention.

L'additif antioxydant permet généralement de retarder la dégradation de la composition en service. Cette dégradation peut notamment se traduire par la formation de dépôts, par la présence de boues ou par une augmentation de la viscosité de la composition.

Les additifs antioxydants agissent notamment comme inhibiteurs radicalaires ou destructeurs d'hydropéroxydes.

Des additifs antioxydants, distincts de composés à fonction amine ou phénolique stériquement encombrée peuvent être par exemple des composés cuivrés, par exemples les thio- ou dithio-phosphates de cuivre, les sels de cuivre et d'acides carboxyliques, les dithiocarbamates, les sulphonates, les phénates, les acétylacétonates de cuivre. Les sels de cuivre I et II, les sels d'acide ou d'anhydride succiniques peuvent également être utilisés. Une composition lubrifiante mise en oeuvre selon l'invention peut contenir tous types d'additifs antioxydants connus de l'homme du métier.

Une composition lubrifiante mise en oeuvre selon l'invention peut comprendre de 0,5 à 2 % en poids d'au moins un additif antioxydant, par rapport au poids total de la composition. De façon avantageuse, la composition lubrifiante mise en oeuvre dans la présente invention ne comprend pas d'antioxydant différent des composés à fonction amine ou phénolique stériquement encombrée, tels que définis selon l'invention.

Une composition lubrifiante convenant à l'invention peut également comprendre au moins un additif détergent.

Les additifs détergents permettent généralement de réduire la formation de dépôts à la surface des pièces métalliques par dissolution des produits secondaires d'oxydation et de combustion.

Les additifs détergents utilisables dans une composition lubrifiante mise en oeuvre selon l'invention sont généralement connus de l'homme de métier. Les additifs détergents peuvent être des composés anioniques comprenant une longue chaîne hydrocarbonée lipophile et une tête hydrophile. Le cation associé peut être un cation métallique d'un métal alcalin ou alcalino-terreux.

Les additifs détergents sont préférentiellement choisis parmi les sels de métaux alcalins ou de métaux alcalino-terreux d'acides carboxyliques, les sulfonates, les salicylates, les naphténates, ainsi que les sels de phénates. Les métaux alcalins et alcalino-terreux sont préférentiellement le calcium, le magnésium, le sodium ou le baryum.

Ces sels métalliques comprennent généralement le métal en quantité stoechiométrique ou bien en excès, donc en quantité supérieure à la quantité stoechiométrique. Il s'agit alors d'additifs détergents surbasés ; le métal en excès apportant le caractère surbasé à l'additif détergent est alors généralement sous la forme d'un sel métallique insoluble dans l'huile, par exemple un carbonate, un hydroxyde, un oxalate, un acétate, un glutamate, préférentiellement un carbonate.

Une composition lubrifiante convenant à l'invention peut par exemple comprendre de 2 à 4 % en poids d'additif détergent, par rapport au poids total de la composition.

Également, une composition lubrifiante mise en oeuvre selon l'invention peut comprendre au moins un agent dispersant.

L'agent dispersant peut être choisi parmi les bases de Mannich, les succinimides et leurs dérivés.

Une composition lubrifiante mise en oeuvre selon l'invention peut par exemple comprendre de 0,2 à 10 % en poids d'agent(s) dispersant(s), par rapport au poids total de la composition. Selon un mode de réalisation particulier, une composition lubrifiante mise en oeuvre selon l'invention est exempte d'additif dispersant de type succinimide.

Une composition lubrifiante convenant à l'invention peut comprendre en outre au moins un agent antimousse.

L'agent antimousse peut être choisi parmi les silicones.

Une composition lubrifiante convenant à l'invention peut comprendre de 0,01 à 2 % massique ou de 0,01 à 5 % massique, préférentiellement de 0,1 à 1,5 % massique ou de 0,1 à 2 % massique d'agent antimousse, par rapport au poids total de la composition.

Une composition lubrifiante convenant à l'invention peut également comprendre au moins un additif abaisseur du point d'écoulement, (dits encore agents « PPD » pour « Pour Point Depressant » en langue anglaise).

En ralentissant la formation de cristaux de paraffine, les additifs abaisseurs de point d'écoulement améliorent généralement le comportement à froid de la composition. Comme exemple d'additifs abaisseurs de point d'écoulement, on peut citer les polyméthacrylates d'alkyle, les polyacrylates, les polyarylamides, les polyalkylphénols, les polyalkylnaphtalènes, les polystyrènes alkylés.

En particulier, une composition lubrifiante mise en oeuvre selon l'invention peut être exempte d'additif anti-corrosion de type triazole et d'additif dispersant de type succinimide.

En termes de formulation d'une telle composition lubrifiante, le ou lesdits composé(s) à fonction amine ou phénolique stériquement encombrée peuvent être additionnés à une huile ou mélange d'huiles de base, puis les autres additifs complémentaires, y compris le ou les additifs anti-usure aminé(s) et/ou soufré(s), ajoutés.

Alternativement, le ou lesdits composés à fonction amine ou phénolique stériquement encombrée peuvent être additionnés à une formulation lubrifiante conventionnelle préexistante, comprenant notamment une ou plusieurs huiles de base, un ou plusieurs additifs anti-usure aminé(s) et/ou soufré(s), et éventuellement des additifs complémentaires. Alternativement, le ou lesdits additif(s) à fonction amine ou phénolique stériquement encombrée selon l'invention peuvent être combinés avec un ou plusieurs additifs additionnels, et le « paquet » d'additifs ainsi formé additionné à une huile ou mélange d'huiles de base.

Avantageusement, une composition lubrifiante mise en oeuvre selon l'invention présente une viscosité cinématique, mesurée à 100°C selon la norme ASTM D445 allant de 1 à 15 mm²/s, en particulier allant de 3 à 10 mm²/s.

Avantageusement, une composition lubrifiante mise en oeuvre selon l'invention présente une viscosité cinématique, mesurée à 40°C selon la norme ASTM D445 allant de 3 à 80 mm²/s, en particulier de 15 à 70 mm²/s.

Selon un mode de réalisation avantageux de la présente invention, les valeurs de résistivité électrique mesurées à 90°C des compositions lubrifiantes mises en oeuvre selon l'invention sont comprises entre 5 et 10000 Mohm.m, de préférence encore entre 6 et 5000 Mohm.m. Selon un mode de réalisation avantageux de la présente invention, les valeurs de perte diélectrique mesurées à 90°C des compositions lubrifiantes mises en oeuvre selon l'invention sont comprises entre 0,01 et 30, de préférence encore entre 0,02 et 25, plus préférentiellement entre 0,02 et 10.

Avantageusement, une composition lubrifiante mise en oeuvre selon l'invention peut être de grade selon la classification SAEJ300 défini par la formule (X)W(Y), dans laquelle X représente 0 ou 5 ; et Y représente un nombre entier allant de 4 à 20, en particulier allant de 4 à 16 ou de 4 à 12.

Selon un mode de réalisation particulier, une composition lubrifiante mise en oeuvre selon l'invention comprend, voire est constituée de :
- une huile de base ou mélange d'huiles de base, de préférence choisies parmi les polyalphaoléfines (PAO), les polyalkylène glycol (PAG) et les esters d'acides carboxyliques et d'alcools ;
- un ou plusieurs composés à fonction amine ou phénolique stériquement encombrée, en particulier choisis parmi :
   . les amines aromatiques, en particulier telle que décrites précédemment, notamment les diarylaromatiques, et plus particulièrement les diphénylamines, de préférence substituées, avantageusement en position *para* de la fonction amine, par au moins un groupement alkyle en C₁-C₁₂ ;
   . les phénols stériquement encombrés, en particulier tels que définis précédemment, et de préférence les composés comprenant un groupement phénol dont au moins un carbone vicinal du carbone portant la fonction alcool est substitué par au moins un groupement alkyle en C₁-C₁₀, de préférence en C₁-C₆, notamment en C₄, en particulier tert-butyle ;
   et leurs mélanges ;
- un ou plusieurs additifs anti-usure aminés et/ou soufrés, de préférence un ou plusieurs additifs anti-usure aminés et soufrés, et plus préférentiellement choisis parmi des composés de type thia(di)azoles, en particulier des dérivés du dimercaptothiazole tels que définis ci-dessus ;
- éventuellement un ou plusieurs additifs additionnels choisis parmi les modificateurs de frottements, les détergents, les additifs extrême-pression, les agents anti-mousse, les additifs abaisseurs de point d'écoulement, les dispersants, les antioxydants distincts des composés à fonction amine ou phénolique stériquement encombrée selon l'invention, et leurs mélanges.

Selon un mode de réalisation particulier, une composition lubrifiante mise en oeuvre selon l'invention comprend, voire est constituée de :
- de 0,01% à 5% massique, en particulier de 0,1% à 3% massique, et plus particulièrement de 0,1 % à 1 % massique, d'un ou plusieurs composés à fonction amine ou phénolique stériquement encombrée, en particulier choisis parmi :
   . les amines aromatiques, en particulier telle que décrites précédemment, notamment les diarylaromatiques, et plus particulièrement les diphénylamines, de préférence substituées, avantageusement en position *para* de la fonction amine, par au moins un groupement alkyle en C₁-C₁₂ ;
   . les phénols stériquement encombrés, en particulier tels que définis précédemment, et de préférence les composés comprenant un groupement phénol dont au moins un carbone vicinal du carbone portant la fonction alcool est substitué par au moins un groupement alkyle en C₁-C₁₀, de préférence en C₁-C₆, notamment en C₄, en particulier tert-butyle ;
   et leurs mélanges ; et
- de 0,01% à 5% massique, en particulier de 0,1% à 3% massique, et plus particulièrement de 0,1 % à 1 % massique, d'un ou plusieurs additifs anti-usure aminés et/ou soufrés, de préférence d'un ou plusieurs additifs anti-usure aminés et soufrés, et plus préférentiellement choisis parmi des composés de type thia(di)azoles, en particulier des dérivés du dimercaptothiazole ;
- de 60% à 99,9% massique d'huile(s) de base, de préférence choisies parmi les polyalphaoléfines (PAO), les polyalkylène glycol (PAG), les esters d'acides carboxyliques et d'alcools et leurs mélanges ;
- éventuellement de 0,01 % à 5 % massique d'un ou plusieurs additifs choisis parmi les modificateurs de frottements, les détergents, les additifs extrême-pression, les agents anti-mousse, les additifs abaisseurs de point d'écoulement, les dispersants, les antioxydants distincts des composés à fonction amine ou phénolique stériquement encombrée selon l'invention, et leurs mélanges;
les teneurs étant exprimées par rapport à la masse totale de ladite composition lubrifiante.

### APPLICATION

Comme indiqué précédemment, une composition lubrifiante convenant à l'invention, telle que décrite précédemment, est mise en oeuvre comme lubrifiant pour un système de propulsion d'un véhicule électrique ou hybride, et plus particulièrement du moteur et de l'électronique de puissance.

Ainsi, la présente invention concerne l'utilisation d'une composition lubrifiante telle que définie précédemment, associant un ou plusieurs composés à fonction amine ou phénolique stériquement encombrée, tels que définis précédemment, et un ou plusieurs additifs anti-usure aminés et/ou soufrés, de préférence dérivés de dimercaptothiazole, pour lubrifier un système de propulsion d'un véhicule électrique ou hybride, en particulier pour la lubrification du moteur électrique et de l'électronique de puissance d'un véhicule électrique ou hybride.

Comme représenté schématiquement en Figure 1, le système de propulsion d'un véhicule électrique ou hybride, comprend notamment la partie moteur électrique (1), une batterie électrique (2) et une transmission, et en particulier un réducteur de vitesse (3).

Le moteur électrique comprend typiquement une électronique de puissance (11) reliée à un stator (13) et un rotor (14). Le stator comprend des bobines, en particulier des bobines de cuivre, qui sont alimentées alternativement par un courant électrique. Ceci permet de générer un champ magnétique tournant. Le rotor comprend lui-même des bobines, des aimants permanents ou d'autres matériaux magnétiques, et est mis en rotation par le champ magnétique tournant.

Un roulement (12) est généralement intégré entre le stator (13) et le rotor (14). Une transmission, et en particulier un réducteur de vitesse (3), permet de réduire la vitesse de rotation en sortie du moteur électrique et d'adapter la vitesse transmise aux roues, permettant dans le même temps de contrôler la vitesse du véhicule.

Le roulement (12) est notamment soumis à de fortes contraintes mécaniques et pose des problèmes d'usure par fatigue. Il est donc nécessaire de lubrifier le roulement afin d'augmenter sa durée de vie. Également, le réducteur est soumis de fortes contraintes en friction et nécessite donc d'être lubrifié de manière appropriée afin d'éviter qu'il ne soit endommagé trop rapidement.

Ainsi, l'invention concerne en particulier l'utilisation d'une composition telle que décrite précédemment pour lubrifier un moteur électrique d'un véhicule électrique ou hybride, en particulier pour lubrifier les roulements situés entre le rotor et le stator d'un moteur électrique.

Elle concerne encore la mise en oeuvre d'une composition telle que décrite précédemment pour lubrifier la transmission, en particulier le réducteur, dans un véhicule électrique ou hybride.

Avantageusement, une composition selon l'invention peut ainsi être utilisée pour lubrifier les différentes pièces d'un système de propulsion d'un véhicule électrique ou hybride, en particulier des roulements situés entre le rotor et le stator d'un moteur électrique et/ou la transmission, en particulier le réducteur, dans un véhicule électrique ou hybride.

De manière avantageuse, comme évoqué précédemment, une composition lubrifiante selon l'invention présente d'excellentes performances anti-usure et anti-corrosion.

L'invention concerne encore, selon un autre de ses aspects, un procédé de lubrification d'au moins une pièce d'un système de propulsion d'un véhicule électrique ou hybride, en particulier des roulements situés entre le rotor et le stator d'un moteur électrique ; et/ou de la transmission, notamment du réducteur, comprenant au moins une étape de mise en contact d'au moins ladite pièce, avec une composition telle que décrite précédemment.

La présente invention propose ainsi un procédé pour diminuer simultanément l'usure et la corrosion d'au moins une pièce d'un système de propulsion d'un véhicule électrique ou hybride, en particulier des roulements situés entre le rotor et le stator d'un moteur électrique ; et/ou de la transmission, notamment du réducteur, ledit procédé comprenant au moins une étape de mise en contact d'au moins ladite pièce, avec une composition telle que décrite précédemment.

L'ensemble des caractéristiques et préférences décrites pour la composition utilisée selon l'invention ainsi que pour ses utilisations s'applique également à ce procédé.

Selon un mode de réalisation particulier, une composition selon l'invention peut présenter, outre des propriétés de lubrification, de bonnes propriétés d'isolation électrique.

Selon ce mode de réalisation, une composition selon l'invention peut simultanément être utilisée pour lubrifier une ou plusieurs pièces d'un système de propulsion d'un véhicule électrique ou hybride, en particulier pour la lubrification des capteurs et des électrovannes du moteur, des roulements, mais aussi du bobinage situé au niveau du rotor et du stator d'un moteur électrique, ou encore la lubrification au niveau de la transmission, en particulier les engrenages, les capteurs, les électrovannes, ou bien le réducteur que l'on retrouve dans un véhicule électrique ou hybride, et pour isoler électriquement au moins une pièce dudit système de propulsion, notamment de la batterie.

Dans le cadre d'une telle variante de mise en oeuvre, une composition lubrifiante considérée selon l'invention présente avantageusement une viscosité cinématique, mesurée à 100°C selon la norme ASTM D445, comprise entre 2 et 8 mm²/s, de préférence entre 3 et 7 mm²/s. Il est entendu que les utilisations décrites ci-dessus peuvent être combinées, une composition telle que décrite précédemment pouvant être utilisée à la fois à titre de lubrifiant, d'isolant électrique mais aussi en tant que fluide de refroidissement pour le moteur, la batterie et la transmission d'un véhicule électrique ou hybride.

Selon l'invention, les caractéristiques particulières, avantageuses ou préférées de la composition selon l'invention, permettent de définir des utilisations selon l'invention qui sont également particulières, avantageuses ou préférées.

L'invention va maintenant être décrite au moyen des exemples suivants, donnés bien entendu à titre illustratif et non limitatif de l'invention.

### Exemple

Différentes compositions ont été évaluées :
- une composition C1 comprenant un additif anti-usure aminé et soufré, de type dimercaptothiadiazole et dépourvue d'additif à fonction amine ou phénolique stériquement encombrée ; et
- une composition C2 comprenant ledit additif anti-usure de type dimercaptothiadiazole, et un additif à fonction amine stériquement encombrée (la p,p'-butyl-octyl-diphénylamine).
- une composition C3 comprenant ledit additif anti-usure de type dimercaptothiadiazole, et un additif à fonction phénolique stériquement encombrée (l'octyl-3,5-di-tert-butyl-4-hydroxy-hydrocinnamate).

Les compositions C1 à C3 comprennent, outre les composés précités, une huile de base de groupe V.

Les compositions et les quantités (exprimées en pourcentage massique) sont indiquées dans le tableau 2 suivant.

**[Tableau 2]**

| | **C1** | **C2** | **C3** |
|---|---|---|---|
| Huile de base | 99% | 98% | 98% |
| Anti-usure dimercaptothiadiazole | 1% | 1% | 1% |
| p,p'-butyl-octyl-diphénylamine | - | 1% | - |
| Octyl-3,5-di-tert-butyl-4-hydroxy-hydrocinnamate | - | - | 1% |

### Evaluation des propriétés anti-corrosion

### Méthode d'évaluation

Le pouvoir corrosif (ou corrodant) d'une composition peut être évalué selon un test mettant en oeuvre l'étude de la variation de la valeur de la résistance électrique d'un fil de cuivre ayant un diamètre préétabli, en fonction de la durée d'immersion de ce fil au sein de la composition. On corrèle la variation de la valeur de cette résistance électrique directement avec la variation du diamètre du fil testé. Dans le cadre de la présente invention, le diamètre du fil choisi est de 70µm.

Dans le présent cas, un fil de cuivre est immergé dans un tube à essai contenant un volume de 20 mL d'une composition à tester (les compositions C2 et C3 étant des compositions selon l'invention et la composition C1 étant une composition servant de comparatif).

La résistance du fil est mesurée à l'aide d'un ohmmètre.

Le courant de mesure est de 1mA.

La température de la composition à tester est portée à 150°C.

La résistance du fil de cuivre est calculée par cette équation (1) : $R = ρ \times \frac{L}{S}$ où R est la résistance, ρ est la résistivité du cuivre, L est la longueur du fil, et S est la surface de section.

Dans cette équation (1), ρ et L sont constants. Ainsi, la résistance R est inversement proportionnelle avec la surface de section du fil immergé.

Le diamètre du fil est calculé à partir de la surface de section (équation (2)) : $S = \frac{π}{4} \times {D}^{2}$ où D est le diamètre du fil.

On injecte l'équation (2) dans l'équation (1) pour avoir la relation entre la résistance et le diamètre (équation (3)) : $R = ρ \times \frac{L}{\frac{π}{4} \times {D}^{2}}$

C'est ainsi que, lorsque le fil se trouve corrodé par les compositions à tester, le diamètre du fil diminue, provoquant donc une augmentation de la valeur de la résistance.

En surveillant la résistance, on arrive à suivre le changement du diamètre du fil, qui est une image de la situation de la corrosion subie par le fil immergé.

La perte de diamètre du fil est donc calculée directement partir de la résistance mesurée. Quand la résistance mesurée est infinie, il s'agit d'un circuit ouvert. Donc le fil s'est cassé, ce qui définit une corrosion très sévère.

### Résultats

Les résultats sont récapitulés dans le tableau 3 suivant, et sont exprimés en µm (perte de diamètre). Plus la valeur obtenue est faible, meilleures sont les propriétés anti-corrosion de la composition évaluée.

On estime qu'une composition est « non-corrosive » lorsque la perte de diamètre du fil de cuivre étudié, est inférieure ou égale à 2 µm après immersion pendant 80 heures, en particulier inférieure ou égale à 0,3 µm après immersion pendant 20 heures dans la composition.

**[Tableau 3]**

| Compositions | **C1** | **C2** | **C3** |
|---|---|---|---|
| Perte de diamètre (µm) à 20 heures | 0,29 | 0,01 | 0,30 |
| Perte de diamètre (µm) à 40 heures | Fil cassé | 0,69 | 0,41 |
| Perte de diamètre (µm) à 60 heures | Fil cassé | 1,28 | 0,60 |
| Perte de diamètre (µm) à 80 heures | Fil cassé | 1 ,85 | 0,76 |

Il ressort de ces résultats que l'ajout d'un composé à fonction amine ou phénolique stériquement encombrée selon l'invention permet de réduire les effets de corrosion induits par l'additif anti-usure aminé et soufré.

## Revendications

1. Utilisation d'au moins un composé présentant au moins une fonction amine ou phénolique stériquement encombrée, à titre d'additif anti-corrosion dans une composition lubrifiante, destinée à un système de propulsion d'un véhicule électrique ou hybride et comprenant un ou plusieurs additif(s) anti-usure aminé(s) et/ou soufré(s), ledit composé présentant au moins une fonction amine stériquement encombrée étant de formule :
R₃R₄R₅N
dans laquelle R₃ et R₄ représentent, indépendamment l'un de l'autre, un atome d'hydrogène, un groupe aliphatique en C₁₋₂₀, de préférence en C₄₋₁₆, ou un groupe aromatique ou hétéroaromatique, monocyclique ou polycyclique condensé, substitué ou non substitué ; R₅ est un groupe aromatique ou hétéroaromatique, monocylique ou polycyclique condensé, non substitué ou portant au moins un substituant alkyle en C₁₋₂₀ ; et
ledit composé présentant au moins une fonction phénolique stériquement encombrée étant de formule (II')
dans laquelle
au moins l'un des R¹ et R² représente un groupement alkyle en C₁-C₁₀, de préférence un groupement alkyle en C₁-C₆, de préférence un groupement alkyle en C₄, par exemple tert-butyle ; ou un groupe hydroxyle ;
n étant un entier compris entre 0 et 3 ;
R étant choisi, indépendamment les uns des autres, parmi des groupements alkyles en C₁-C₁₀, éventuellement substitués par un ou plusieurs groupements alcoxycarbonyle(s) en C₂ à C₁₀ tels qu'un groupement octyloxycarbonyle et /ou par un ou plusieurs groupements aryles, le ou les groupements aryle(s) étant eux-mêmes éventuellement substitués par un ou plusieurs groupes alkyles; et un groupement hydroxyle.

2. Utilisation selon la revendication précédente, dans laquelle les composés de type amine aromatique sont choisis parmi les diarylamines, de préférence de formule
R₆-NH-R₇
dans laquelle R₆ et R₇ sont choisis, indépendamment l'un de l'autre, parmi :
- un groupement phényle, éventuellement substitué, de préférence en *para* de la fonction amine, par des groupements hydrocarbonés, en particulier choisis parmi des groupements alkyles ou alcényles, comprenant de 1 à 12 atomes de carbone, de préférence de 3 à 10 atomes de carbone ; et
- un groupe naphtyle, éventuellement substitué, de préférence en *para* de la fonction amine, par des groupements hydrocarbonés, en particulier choisis parmi des groupements alkyle ou alcényle, comprenant de 1 à 12 atomes de carbone, de préférence de 3 à 10 atomes de carbone, et plus préférentiellement de formule (I) : dans laquelle R₁ et R₂ sont choisis, indépendamment l'un de l'autre, parmi un atome d'hydrogène, des groupements alkyles ou alcényles, de préférence alkyles, linéaires ou ramifiés, comprenant de 1 à 12 atomes de carbone, de préférence de 3 à 10 atomes de carbone ; et en particulier de formule (I') : dans laquelle R₁ et R₂, identiques ou différents, représentent des groupements alkyles, linéaires ou ramifiés, en C₁ à C₁₂, de préférence en C₃ à C₁₀, par exemple choisis parmi des groupements octyle et butyle, linéaires ou ramifiés.

3. Utilisation selon l'une quelconque des revendications 1 à 2, dans laquelle ledit composé à fonction amine ou phénolique stériquement encombrée est choisi parmi la p,p'-butyl-octyl-diphénylamine, l'octyl-3,5-di-tert-butyl-4-hydroxy-hydrocinnamate, le 2,6-di-tert-butylphénol, et leurs mélanges.

4. Utilisation selon l'une quelconque des revendications précédentes, dans laquelle l'additif anti-usure aminé et/ou soufré est choisi parmi les dérivés de dimercaptothiadiazole, les dérivés de dimercaptothiadiazole étant des molécules ou mélange de molécules à base de 4,5-dimercapto-1,2,3-thiadiazole, 3,5-dimercapto-1,2,4-thiadiazole, 3,4-dimercapto-1,2,5-thiadiazole ou 2,5-dimercapto-1,3,4-thiadiazole : dans lesquels au moins l'une des substitutions =S, voire les deux substitutions =S sur le cycle thiadiazole est remplacée par un substituant : dans lequel * représente la liaison avec un atome de carbone du cycle à 5 chaînons ; n représente un entier égal à 1, 2, 3 ou 4 ; et R₁ est choisi parmi un atome d'hydrogène, un groupe alkyle linéaire ou ramifié, saturé ou insaturé, comprenant de 1 à 24 atomes de carbone, de préférence de 2 à 18, plus préférentiellement de 4 à 16, encore plus préférentiellement de 8 à 12 ou un substituant aromatique, en particulier les dérivés du 2,5-dimercapto-1,3,4-thiadiazole de formules suivantes prises seules ou en mélange : dans lesquelles le ou les groupes R₁ représentent, indépendamment l'un de l'autre, des atomes d'hydrogène, des groupes alkyles ou alcényles linéaires ou ramifiés, comprenant de 1 à 24 atomes de carbone, de préférence de 2 à 18, plus préférentiellement de 4 à 16, encore plus préférentiellement de 8 à 12 ou des substituants aromatiques, n étant indépendamment l'un de l'autre des entiers égaux à 1, 2, 3 ou 4, de préférence n étant égal 1.

5. Utilisation selon l'une quelconque des revendications précédentes, dans laquelle le ou lesdits composé(s) à fonction amine ou phénolique stériquement encombrée est(sont) présent(s) en une teneur allant de 0,01% à 5% en masse, en particulier de 0,1% à 3% en masse, et plus particulièrement de 0,1% à 1% en masse, par rapport à la masse totale de la composition lubrifiante et/ou le ou lesdits additif(s) anti-usure aminé(s) et/ou soufré(s) est(sont) présent(s) en une teneur allant de 0,01% à 5% en masse, en particulier de 0,1% à 3% en masse et plus particulièrement de 0,1% à 1% en masse, par rapport à la masse totale de la composition lubrifiante.

## Patentansprüche

1. Verwendung mindestens einer Verbindung mit mindestens einer sterisch gehinderten Amin- oder Phenolfunktion als Korrosionsschutzadditiv in einer Schmiermittelzusammensetzung für ein Antriebssystem eines Elektro- oder Hybridfahrzeugs und umfassend ein oder mehrere Amin- und/oder Schwefel-Verschleißschutzadditive,
wobei die Verbindung mit mindestens einer sterisch gehinderten Aminfunktion die folgende Formel aufweist:
R₃R₄R₅N
in der R₃ und R₄ unabhängig voneinander für ein Wasserstoffatom, eine aliphatische C₁₋₂₀- und vorzugsweise C₄₋₁₆-Gruppe oder eine aromatische oder heteroaromatische, monocyclische oder kondensierte polycyclische, substituierte oder unsubstituierte Gruppe stehen; R₅ für eine aromatische oder heteroaromatische, monocyclische oder kondensierte polycyclische Gruppe, die unsubstituiert ist oder mindestens einen C₁₋₂₀-Alkylsubstituenten trägt, steht; und
wobei die Verbindung mit mindestens einer sterisch gehinderten Phenolfunktion die Formel (II')aufweist: in der
mindestens eines von R¹ und R² für eine C₁-C₁₀-Alkylgruppe, vorzugsweise eine C₁-C₆-Alkylgruppe, vorzugsweise eine C₄-Alkylgruppe, beispielsweise tert-Butyl; oder eine Hydroxylgruppe steht;
n für eine ganze Zahl zwischen 0 und 3 steht;
wobei R unabhängig voneinander aus C₁-C₁₀-Alkylgruppen, die gegebenenfalls durch eine oder mehrere C₂- bis C₁₀-Alkoxycarbonylgruppen wie eine Octyloxycarbonylgruppe und/oder durch eine oder mehrere Arylgruppen substituiert sind, wobei die Arylgruppe(n) selbst gegebenenfalls durch eine oder mehrere Alkylgruppen substituiert sind; und einer Hydroxylgruppe ausgewählt ist.

2. Verwendung nach dem vorhergehenden Anspruch, wobei die Verbindungen vom Typ aromatisches Amin aus Dialkylaminen ausgewählt sind, vorzugsweise der Formel
R₆-NH-R₇
in der R₆ und R₇ unabhängig voneinander aus den folgenden Gruppen ausgewählt sind:
- einer Phenylgruppe, die gegebenenfalls durch Kohlenwasserstoffgruppen, die insbesondere aus Alkyl- oder Alkenylgruppen mit 1 bis 12 Kohlenstoffatomen, vorzugsweise 3 bis 10 Kohlenstoffatomen, ausgewählt sind, substituiert ist, vorzugsweise in para-Position zu der Aminfunktion;
und
- einer Naphthylgruppe, die gegebenenfalls durch Kohlenwasserstoffgruppen, die insbesondere aus Alkyl- oder Alkenylgruppen mit 1 bis 12 Kohlenstoffatomen, vorzugsweise 3 bis 10 Kohlenstoffatomen, ausgewählt sind, substituiert ist, vorzugsweise in para-Position zu der Aminfunktion, und spezieller der Formel (I): in der R₁ und R₂ unabhängig voneinander aus einem Wasserstoffatom, linearen oder verzweigten Alkyl- oder Alkenylgruppen, vorzugsweise Alkylgruppen, mit 1 bis 12 Kohlenstoffatomen, vorzugsweise 3 bis 10 Kohlenstoffatomen, ausgewählt sind; und insbesondere der Formel (I'): in der R₁ und R₂, die gleich oder verschieden sind, für lineare oder verzweigte C₁- bis C₁₂- und vorzugsweise C₃- bis C₁₀-Alkylgruppen stehen, die beispielsweise aus linearen oder verzweigten Octyl- und Butylgruppen ausgewählt sind.

3. Verwendung nach einem der Ansprüche 1 bis 2, wobei die Verbindung mit sterisch gehinderter Amin- oder Phenolfunktion aus p,p'-Butyloctyldiphenylamin, Octyl-3,5-di-tert-butyl-4-hydroxyhydrocinnamat, 2,6-Di-tert-butylphenol und Mischungen davon ausgewählt ist.

4. Verwendung nach einem der vorhergehenden Ansprüche, wobei das Amin- und/oder Schwefel-Verschleißschutzadditiv aus Dimercaptothiadiazol-Derivaten ausgewählt ist, wobei es sich bei den Dimercaptothiadiazol-Derivaten um Moleküle oder eine Mischung von Molekülen auf Basis von 4,5-Dimercapto-1,2,3-thiadiazol, 3,5-Dimercapto-1,2,4-thiadiazol, 3,4-Dimercapto-1,2,5-thiadiazol oder 2,5-Dimercapto-1,3,4-thiadiazol handelt: wobei mindestens eine der =S-Substitutionen oder sogar beide der =S-Substitutionen an dem Thiadiazolring durch einen Substituenten: ersetzt sind, wobei * für die Bindung mit einem Kohlenstoffatom des 5-gliedrigen Rings steht; n für eine ganze Zahl mit einem Wert von 1, 2, 3 oder 4 steht und R₁ aus einem Wasserstoffatom, einer linearen oder verzweigten, gesättigten oder ungesättigten Alkylgruppe mit 1 bis 24, vorzugsweise 2 bis 18, weiter bevorzugt 4 bis 16 und noch weiter bevorzugt 8 bis 12 Kohlenstoffatomen oder einem aromatischen Substituenten ausgewählt ist, insbesondere 2,5-Dimercapto-1,3,4-thiadiazol-Derivate der folgenden Formeln für sich alleine oder als Mischung: wobei die Gruppe bzw. die Gruppen R₁ unabhängig voneinander für Wasserstoffatome, lineare oder verzweigte Alkyl- oder Alkenylgruppen mit 1 bis 24, vorzugsweise 2 bis 18, weiter bevorzugt 4 bis 16 und noch weiter bevorzugt 8 bis 12 Kohlenstoffatomen oder aromatischen Substituenten steht bzw. stehen, wobei die Variablen n unabhängig voneinander für ganze Zahlen mit einem Wert von 1, 2, 3 oder 4 stehen, wobei n vorzugsweise gleich 1 ist.

5. Verwendung nach einem der vorhergehenden Ansprüche, wobei die Verbindung bzw. die Verbindungen mit einer sterisch gehinderten Amin- oder Phenolfunktion in einem Gehalt im Bereich von 0,01 bis 5 Massen-%, insbesondere von 0,1 bis 3 Massen-% und spezieller von 0,1 bis 1 Massen-%, bezogen auf die Gesamtmasse der Schmiermittelzusammensetzung, vorliegt bzw. vorliegen und/oder das Amin- und/oder Schwefel-Verschleißschutzadditiv bzw. die Amin- und/oder Schwefel-Verschleißschutzadditive in einem Gehalt im Bereich von 0,01 bis 5 Massen-%, insbesondere von 0,1 bis 3 Massen-% und spezieller von 0,1 bis 1 Massen-%, bezogen auf die Gesamtmasse der Schmiermittelzusammensetzung, vorliegt bzw. vorliegen.

## Claims

1. Use of at least one compound having at least one sterically hindered amine or phenol function, as anticorrosion additive in a lubricant composition intended for an electric or hybrid vehicle propulsion system and comprising one or more amine-based and/or sulfur-based antiwear additives,
said compound having at least one sterically hindered amine function being of the formula:
R₃R₄R₅N
in which R₃ and R₄ independently of one another represent a hydrogen atom, an aliphatic C₁₋₂₀, preferably C₄₋₁₆, group or an aromatic or heteroaromatic group that is monocyclic or fused polycyclic and substituted or unsubstituted; R₅ is an aromatic or heteroaromatic group that is monocyclic or fused polycyclic and unsubstituted or bearing at least one C₁₋₂₀ alkyl substituent; and
said compound having at least one sterically hindered phenol function being of the formula (II'): in which
at least one of R¹ and R² represents a C₁-C₁₀ alkyl group, preferably a C₁-C₆ alkyl group, preferably a C₄ alkyl group, for example tert-butyl; or a hydroxyl group;
n being an integer of between 0 and 3;
R being chosen independently of one another from C₁-C₁₀ alkyl groups optionally substituted by one or more C₂ to C₁₀ alkoxycarbonyl groups such as an octyloxycarbonyl group and/or by one or more aryl groups, the aryl group(s) being themselves optionally substituted by one or more alkyl groups; and a hydroxyl group.

2. Use according to the preceding claim, in which the compounds of aromatic amine type are chosen from diarylamines, preferably of the formula
R₆-NH-R₇
in which R₆ and R₇ are chosen independently of one another from:
- a phenyl group, which is optionally substituted, preferably *para* to the amine function, by hydrocarbon-based groups, in particular chosen from alkyl or alkenyl groups comprising from 1 to 12 carbon atoms, preferably from 3 to 10 carbon atoms;
and
- a naphthyl group, which is optionally substituted, preferably *para* to the amine function, by hydrocarbon-based groups, in particular chosen from alkyl or alkenyl groups comprising from 1 to 12 carbon atoms, preferably from 3 to 10 carbon atoms, and more preferentially of formula (I): in which R₁ and R₂ are chosen independently of one another from a hydrogen atom, linear or branched alkyl or alkenyl, preferably alkyl, groups comprising from 1 to 12 carbon atoms, preferably from 3 to 10 carbon atoms; and in particular of formula (I'): in which R₁ and R₂, which may be identical or different, represent linear or branched C₁ to C₁₂, preferably C₃ to C₁₀, alkyl groups, for example chosen from linear or branched octyl and butyl groups.

3. Use according to either one of Claims 1 and 2, in which said compound bearing sterically hindered amine or phenol function is chosen from p,p'-butyloctyldiphenylamine, octyl 3,5-di-tert-butyl-4-hydroxyhydrocinnamate, 2,6-di-tert-butylphenol, and mixtures thereof.

4. Use according to any one of the preceding claims, in which the amine-based and/or sulfur-based antiwear additive is chosen from dimercaptothiadiazole derivatives, the dimercaptothiadiazole derivatives being molecules or mixtures of molecules based on 4,5-dimercapto-1,2,3-thiadiazole, 3,5-dimercapto-1,2,4-thiadiazole, 3,4-dimercapto-1,2,5-thiadiazole or 2,5-dimercapto-1,3,4-thiadiazole: in which at least one of the substitutions =S, or even both substitutions =S, on the thiadiazole ring is/are replaced by a substituent: in which * represents the bond with a carbon atom of the 5-membered ring; n represents an integer equal to 1, 2, 3 or 4; and R₁ is chosen from a hydrogen atom, a linear or branched, saturated or unsaturated alkyl group comprising from 1 to 24 carbon atoms, preferably from 2 to 18, more preferentially from 4 to 16, even more preferentially from 8 to 12, or an aromatic substituent, in particular the 2,5-dimercapto-1,3,4-thiadiazole derivatives of the following formulae, taken alone or as a mixture: in which the group(s) R₁ represent(s), independently of one another, hydrogen atoms, linear or branched alkyl or alkenyl groups comprising from 1 to 24 carbon atoms, preferably from 2 to 18, more preferentially from 4 to 16, even more preferentially from 8 to 12, or aromatic substituents, n independently of one another being integers equal to 1, 2, 3 or 4, preferably n being equal to 1.

5. Use according to any one of the preceding claims, in which said compound(s) bearing sterically hindered amine or phenol function is (are) present in a content ranging from 0.01% to 5% by mass, in particular from 0.1% to 3% by mass, and more particularly from 0.1% to 1% by mass, relative to the total mass of the lubricant composition and/or said amine-based and/or sulfur-based antiwear additive(s) is (are) present in a content ranging from 0.01% to 5% by mass, in particular from 0.1% to 3% by mass and more particularly from 0.1% to 1% by mass, relative to the total mass of the lubricant composition.
